# FASCICULE DE BREVET EUROPEEN

(11) **EP 0 409 687 B1**
(45) Date de publication et mention de la délivrance du brevet: **06.11.1996**
(21) Numéro de dépôt: 90401931.2
(22) Date de dépôt: 04.07.1990
(51) Int. Cl.: C23C 10/08

(54) **Procédé de siliciuration de pièces métalliques par dépôt chimique en phase gazeuse**
Verfahren zum Aufsilizieren von metallischen Gegendstand durch chemische Abscheidung aus der Dampfphase
Method of silicifying metallic parts by chemical vapour deposition

(30) Priorité: 19.07.1989 FR 8909697
(43) Date de publication de la demande: 23.01.1991
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Jalby, Pierre, F-44270 Machecoul (FR); Gastiger, Michel, F-91400 Orsay (FR); Jacquin, Thierry, Ibaraki Pref. (JP); Gosse, Eric, F-92400 Courbevoie (FR)
(74) Mandataire: Le Moenner, Gabriel

(56) Documents cités:
- EP-A- 0 226 130
- DE-A- 1 945 298
- FR-A- 1 042 076
- FR-A- 2 587 730
- MATERIALS CHEMISTRY, vol. 5, 1980, pages 147-164, Cenfor S.R.L., IT; A. ABBA et al
- IDEM
- SURFACE AND COATINGS TECHNOLOGY, no. 39/40, 1989, pages 43-51, Elsevier, Lausanne, CH; A.L. CABRERA et al.: "Formation of silicon diffusion coatings on ferrous alloys from their reaction with silane"

## Description

La présente invention concerne un procédé d'amélioration des propriétés superficielles de pièces métalliques par siliciuration au moyen d'un dépôt chimique en phase gazeuse.

L'invention concerne, plus particulièrement, un procédé de siliciuration par dépôt chimique en phase gazeuse pour l'amélioration des propriétés superficielles, notamment de la dureté et de la résistance à la corrosion des pièces en acier.

D'une manière générale, après leur mise en forme, les pièces métalliques ont besoin d'un traitement de surface pour répondre à des impératifs techniques et économiques de leur environnement d'utilisation. Le traitement de surface permet d'améliorer les propriétés superficielles des pièces métalliques, soit par une modification de la composition d'une couche superficielle de ces pièces, soit par un dépôt d'une couche d'un autre matériau à la surface de ces pièces.

Parmi de nombreuses méthodes connues pour le traitement de surface, la présente invention s'intéresse plus particulièrement à la méthode de dépôt chimique en phase gazeuse (parfois désigné "Chemical Vapor Deposition" ou C.V.D.), notamment pour la siliciuration de pièces en acier.

Dans la littérature, on peut trouver plusieurs méthodes d'élaboration de couches superficielles siliciurées : l'implantation ionique, le frittage de poudres de silicium et du métal choisi, la projection de plasma, l'électrolyse en bain de sels fondus et le dépôt chimique en phase gazeuse.

La méthode de dépôt chimique en phase gazeuse pour la siliciuration de métaux présente de nombreux avantages. Elle permet en particulier d'obtenir une couche de dépôt uniforme à la surface des pièces à traiter avec des températures de traitement relativement basses, et ne nécessite pas un vide poussé. Les autres méthodes de siliciuration connues dans la technique présentent au contraire un certain nombre d'inconvénients, tels que le coût élevé de réalisation (implantation ionique), les difficultés de mise en oeuvre (électrolyse, implantation ionique), l'inhomogénéité du dépôt (implantation ionique, projection de plasma) ou des épaisseurs trop importantes de couches de dépôt (projection de plasma, frittage), etc.

On sait déjà réaliser une siliciuration à l'aide de SiCl₄ par la méthode de dépôt chimique en phase gazeuse dans le but d'augmenter la perméabilité magnétique et de diminuer la magnétostriction, et surtout diminuer les pertes magnétiques, des tôles d'acier de transformateurs. Pendant la siliciuration, une couche de diffusion de silicium se forme à la surface des pièces en acier. Le chlorure volatil crée des porosités dans la couche siliciurée qui sont néfastes notamment aux propriétés d'anti-corrosion des pièces. L'ajout éventuel d'hydrogène au flux de SiCl₄ a été envisagé pour éliminer la possibilité de formation de chlorure de fer. Mais des réactions chimiques produisent de l'acide chlorhydrique gazeux qui peut aussi attaquer la couche de diffusion de silicium en y formant des porosités.

On connaît également, par la demande de brevet EP 0 226 130 (AIR PRODUCTS), la siliciuration de métaux par dépôt chimique en phase gazeuse en utilisant du silane (SiH₄) dans un flux d'hydrogène à des températures voisines de 600 à 700°C. Le document fait état d'un processus de diffusion de silicium dans le métal obtenu en faisant un prétraitement des substrats sous atmosphère d'hydrogène, en contrôlant et en minimisant le taux de la vapeur d'eau dans le four. La couche de diffusion de silicium obtenue améliore les propriétés d'anti-corrosion à haute température et inhibe la formation de coke lors d'opérations de cracking d'hydrocarbures.

D'autres travaux ont été menés pour l'obtention de couches passivantes de siliciure à la surface de pièces métalliques notamment en fer, en titane et en nickel, à l'aide du silane.

La demandresse a maintenant découvert, et cela constitue l'idée inventive à la base de la présente invention, qu'il était possible d'obtenir une modification sensible des propriétés mécaniques superficielles de pièces en acier en procédant à une siliciuration de ces pièces dans des conditions particulières.

L'objet de la présente invention est donc de réaliser, dans des conditions particulières, une couche siliciurée de métaux par dépôt chimique en phase gazeuse de silane (SiₙH₂ₙ₊₂) pour améliorer les propriétés superficielles, notamment les propriétés mécaniques des pièces traitées.

Le procédé de l'invention permet en particulier d'améliorer les propriétés superficielles de pièces en acier, notamment pour leur dureté superficielle.

L'invention concerne un procédé d'amélioration des propriétés superficielles d'une pièce métallique, notamment de sa dureté superficielle, comprenant les étapes suivantes: a) on prépare la pièce à l'état propre ; b) on chauffe la pièce dans un four sous atmosphère inerte, pouvant éventuellement contenir jusqu'à 20% en volume d'hydrogène, jusqu'à une température prédéterminée (T₀) ; puis c) on injecte dans le four un mélange gazeux contenant un gaz inerte et un silane de formule SiₙH₂ₙ₊₂, la teneur volumique en silane étant inférieure à 10 %, ledit procédé étant caractérisé en ce que la température prédéterminée (T₀) est comprise entre 800°C et 1100°C, que la pression totale du mélange gazeux est inférieure à 1000 Pa et qu'on forme une couche de diffusion contenant de 10 à 40 % de silicium en pourcentage atomique à la surface de la pièce.

La température de siliciuration T₀ est avantageusement supérieure à 850°C. Dans ce cas, après avoir été exposée à la température T₀, la pièce est de préférence refroidie à environ 850°C, puis trempée par exemple dans une huile à la température ambiante. On peut effectuer ensuite un revenu de la pièce à une température de l'ordre de 550° à 600°C pendant environ 30 à 60 minutes. Les étapes postérieures à la siliciuration peuvent être modifiées selon le type d'acier constituant la pièce à traiter.

De préférence, la pièce en acier est maintenue à la température T₀ de siliciuration pendant une durée comprise entre 0,5 et 40 heures selon la valeur de T₀. Le débit du mélange gazeux par unité de volume du four peut varier entre 1 et 10.

La proportion volumique de silane dans le mélange gazeux est inférieure à 10%, de préférence comprise entre 10 ppm et 5%, et est fortement influencée par la température T₀ de siliciuration. Avantageusement, cette proportion peut être choisie entre 0,1% et 5%.

Le mélange gazeux injecté, pendant l'étape du maintien de la température T₀ à laquelle a lieu la siliciuration de la pièce ne contient de préférence pas d'autres constituants gazeux que le silane et l'argon. Toutefois il peut être avantageux dans certains cas de rajouter au mélange gazeux de l'hydrogène dans des proportions volumiques inférieures à 20% et/ou d'hélium dans des proportions volumiques supérieures à 1%. L'hélium peut également être utilisé comme diluant unique du silane.

Pendant l'étape de chauffage de la pièce en acier, le four est rempli d'un gaz inerte, notamment de l'argon. On peut également injecter un faible pourcentage volumique d'hydrogène inférieur à 20% dans ce gaz inerte. La pression totale du gaz est de préférence inférieure à 1000 Pascals, mais peut également atteindre la pression atmosphérique.

Le procédé de l'invention est particulièrement adapté pour traiter des pièces en acier au carbone ayant une teneur en carbone inférieure à 0,5%. Les améliorations concernant notamment la dureté et la résistance à la corrosion des pièces sont particulièrement remarquables pour ce type d'acier.

La préparation à l'état propre de la pièce avant son introduction dans le four a une grande importance dans la mesure où la pièce sera chauffée sous atmosphère inerte, car la présence éventuelle d'oxydes à la surface de la pièce à traiter constitue une barrière à la diffusion et peuvent entraîner une mauvaise adhérence du dépôt avec le substrat. Des pièces en fer pur, en superalliage ou en acier inoxydable peuvent également être traitées par le procédé de l'invention.

L'ajout éventuel de faibles quantités d'hydrogène inférieures à 20% en volume dans le gaz inerte, pendant la phase de chauffage de la pièce, a pour effet de créer une atmosphère réductrice permettant de supprimer la couche d'oxyde qui pourrait subsister éventuellement après le nettoyage de la pièce par exemple dans un bain ultrasonique.

La pression dans le four pendant le chauffage de la pièce peut aller jusqu'à la pression atmosphérique. De manière avantageuse, cette pression est contrôlée en dessous de 1000 Pascals. Dans ces conditions, le débit total du ou des gaz par unité de volume du four pendant la phase de chauffage est préférentiellement choisi entre 1 et 10.

Pendant la phase de siliciuration, la pièce est maintenue à la température T₀ et l'on injecte un mélange gazeux constitué de silane ayant une proportion volumique comprise entre 100 ppm et 1%, de préférence entre 0,5 et 1%, dilué dans un gaz inerte, par exemple de l'argon. Le temps de siliciuration à la température T₀ peut être avantageusement contrôlé entre 2 et 10 heures.

La qualité de la couche de diffusion de silicium obtenue à la surface de la pièce après la siliciuration dépend essentiellement de la composition et de l'état de surface du substrat, et de la cinétique de siliciuration dont les paramètres principaux sont la température de la pièce et la quantité de silane présente à la surface de la pièce.

Pour réaliser en pratique la siliciuration de la pièce, maintenue à la température T₀, on introduit donc le mélange gazeux contenant le silane à l'intérieur du four, de façon à entraîner le contact entre l'atmosphère gazeuse et la surface de la pièce en acier. On estime alors que les phénomènes suivants se produisent :
- adsorption des espèces gazeuses y compris le silane, à la surface de la pièce;
- réaction chimique à la surface de la pièce consistant en partie en la décomposition du silane en silicium et en hydrogène;
- diffusion du silicium dans la pièce en acier formant une couche de diffusion de silicium;
- désorption et diffusion des produits volatils formés.

Il est intéressant de remarquer que l'hydrogène dégagé lors de la décomposition de silane permet une réduction de l'oxygène éventuellement présent dans l'environnement en évitant ainsi la possibilité de formation d'une couche d'oxyde à la surface de la pièce à traiter pendant la siliciuration.

La pression totale du mélange gazeux pendant la siliciuration est de préférence maintenue en dessous de 500 Pascals. On utilise avantageusement le monosilane (SiH₄) ou le disilane (Si₂H₆) pour la siliciuration selon le procédé de l'invention.

On peut effectuer une oxydation superficielle de la couche siliciurée de la pièce en introduisant un gaz riche en oxygène après la phase de siliciuration et avant d'effectuer la trempe éventuelle de la pièce qui peut être suivie d'un revenu.

L'invention sera mieux comprise à l'étude de la description détaillée de deux exemples de réalisation de l'invention pris à titre nullement limitatif et dont certains résultats sont illustrés par les dessins annexés, sur lesquels :
la figure 1 représente des profils de dureté des pièces siliciurées en fonction de la profondeur analysée; et
la figure 2 représente des profils de dureté en fonction du pourcentage atomique de silicium contenu dans la couche de diffusion analysée.

### EXEMPLE 1

On façonne une pièce en acier au carbone de type 42 CD 4 (0,41% C; 0,31% Si; 0,64% Mn; 0,94% Cr, 0,21% Mo). La surface de la pièce est dégraissée et désoxydée dans un bain ultrasonique aux acides et solvants. La pièce est ensuite placée dans un four horizontal à parois chaudes qui est alors chauffée jusqu'à 1000°C dans de l'argon ayant une pression inférieure à 1000 Pascals. Dès que le four a atteint cette température, le silane (SiH₄) dilué dans l'argon (Ar) est injecté dans le four maintenu à une pression d'environ 300 Pascals et à une température de 1000°C. La proportion volumique de silane est d'environ 0,5%. Le débit total du mélange silane/argon est de l'ordre 0,4 dm³/minute. On laisse la réaction se dérouler pendant 2 heures, puis on abaisse la température à 850°C, on la maintient pendant environ 30 minutes, on trempe la pièce et on fait un revenu à 550°C pendant 1 heure.

Les résultats obtenus montrent une augmentation sensible de la dureté superficielle qui varie de 330 HV (en dureté VICKERS) avant le traitement à 500 HV environ après le traitement, les tests de dureté étant effectués avec 200 g de charge.

### EXEMPLE 2

On prépare des échantillons en acier au carbone 42 CD 4 sous forme de pastilles d'épaisseur égale à 2 mm et de diamètre égal à 10 mm. Les échantillons sont nettoyés en milieu liquide sous ultrasons à l'aide de produit Branson (marque déposée), de façon à dégraisser et désoxyder la surface des échantillons.

Les échantillons sont ensuite placés dans un four tubulaire qui est alors chauffé à la température de siliciuration T₀ au-dessus de 850°C, sous argon à 500 Pascals. Lorsque la température T₀ est atteinte, on maintient les échantillons à cette température pendant que l'on injecte dans le four un mélange gazeux constitué de 2,5% K₂, 0,5% SiH₄, 9% He et 88% Ar. Le débit total et la pression totale du mélange gazeux sont respectivement 1 dm³/minute et 300 Pascals. Le temps de siliciuration est égal à 2 heures.

On abaisse ensuite la température à 850°, puis on fait un revenu des échantillons à 550° pendant une demi-heure. Les échantillons ainsi traités sont ensuite analysés à l'aide des dispositifs habituels d'observation, tels que le microscope électronique à balayage, rugosimètre, l'analyseur à rayons X, le spectroscope AUGER et le microduromètre.

Sur les figures 1 et 2 sont représentés des profils de dureté respectivement en fonction de la profondeur de la couche siliciurée de l'échantillon et du pourcentage atomique en silicium (% Si) contenu dans la couche. Seuls les profils de dureté obtenue selon l'exemple 2 et correspondant à deux températures de siliciuration T₀ = 1000°C et T₀ = 1100°C sont représentées sur les figures.

Comme illustré sur la figure 1, pour la température de siliciuration T₀ égale à 1000°C, la dureté décroît rapidement depuis la surface de la couche siliciurée jusqu'à une profondeur d'environ 100µm à l'intérieur de cette couche. Puis la dureté devient presque constante lorsque la profondeur analysée dépasse 100 µm.

Dans le cas où la température de siliciuration T₀ est égale à 1100°C, le profil de dureté diffère de celui obtenu pour T₀ = 1000°C. Lorsque la profondeur analysée de la couche de diffusion de siliciure augmente, la dureté décroît relativement lentement depuis la surface de la couche jusqu'à environ 250 µm. Puis la dureté décroît brusquement entre 250 µm et 300 µm de profondeur pour atteindre un palier à partir de 300 µm de profondeur.

On constate que la profondeur de siliciuration est plus grande lorsque la température de siliciuration T₀ est plus importante, ce qui peut être interprété par la vitesse croissante de diffusion des espèces en fonction de la température. On peut considérer que la profondeur de siliciuration correspond à l'épaisseur de la couche de diffusion du silicium dans le fer. Le profil de dureté en fonction de la profondeur montre que cette couche de diffusion du silicium a une épaisseur de l'ordre de 100 µm pour la température de siliciuration T₀ = 1000°C, et de l'ordre de 250 µm pour la température de siliciuration T₀ = 1100°C.

L'acier 42 CD 4 de départ présente une dureté moyenne de l'ordre de 330 HV (en dureté VICKERS). Après siliciuration, la dureté des échantillons peut atteindre de l'ordre de 475 HV pour T₀ = 1000°C à 525 Hv pour T₀ = 1100°C à la surface de la couche de diffusion du silicium obtenue selon l'exemple 2 de l'invention. On améliore ainsi de façon sensible la dureté de la surface des échantillons.

La figure 2 montre le profil de la dureté à 25 µm de profondeur dans la couche de diffusion de silicium en fonction du pourcentage atomique en silicium à cette profondeur. Sur les deux courbes représentées correspondant à des températures de siliciuration respectivement égales à 1000°C et 1100°C, on observe une dureté presque constante pour la teneur en silicium comprise entre 0% et 10% atomique. A partir de 10% de Silicium dans la couche siliciurée, la dureté croît très rapidement en fonction de la teneur en Silicium dans la couche. Les deux deux courbes sont pratiquement confondues pour la teneur en Silicium inférieure à 15%. Lorsque la teneur en Silicium va au-delà de 15% atomique, la courbe de dureté correspondant à T₀ = 1000°C connaît une croissance moins marquée que la courbe correspondant à T₀ = 1100°C. Sur la figure 2, une augmentation sensible de la dureté est observée pour un pourcentage en silicium supérieur à 10%. En comparant les deux courbes de dureté obtenues à T₀ = 1000°C et T₀ = 1100°C, on peut considérer, dans une première approximation, que la dureté pour une valeur de Silicium atomique inférieure à 15% est indépendante de la température de siliciuration T₀.

Par ailleurs, on sait que lorsque la teneur en silicium dans la couche de diffusion atteint 10% atomique, on obtient une couche dense et passivante permettant une bonne protection contre la corrosion. Dans le cas présent, l'obtention d'une augmentation sensible de la dureté implique simultanément une teneur en Silicium dans la couche supérieure à 10% et permet donc d'améliorer les propriétés anti-corrosion de la surface d'acier.

On observe en outre que lorsque la concentration de silicium est supérieure à 40%, la couche de diffusion de silicium présente certes une dureté très élevée mais devient fragile et la couche se fissure.

D'une manière générale, le procédé de l'invention vise à obtenir un pourcentage en silicium dans la couche de diffusion compris entre 10% et 40% atomique. De préférence, ce pourcentage varie entre 15% et 30%.

On peut donc souligner l'importance du procédé de l'invention pour l'amélioration de la dureté superficielle ainsi que des propriétés anti-corrosion et anti-usure des pièces en acier.

Bien entendu la présente invention ne se limite pas à la seule méthode de dépôt chimique en phase gazeuse par chauffage thermique à basse pression comme décrit ci-dessus. D'autres moyens de chauffage, par exemple le chauffage par induction de la pièce, peuvent être utilisés. Toutefois, le dépôt chimique en phase gazeuse par chauffage thermique à basse pression est plus facilement adaptable à une utilisation à l'échelle industrielle.

Le procédé de l'invention peut subir de légères modifications pour permettre l'amélioration d'autres propriétés superficielles des métaux, notamment leur résistance à l'abrasion, l'obtention d'une couche de forte perméabilité magnétique, la création d'un interface siliciuré sur le métal permettant l'accrochage facile de pièces ou de dépôts en céramique, l'obtention d'une couche inerte pour certaines réactions chimiques.

Le procédé pourrait encore être améliore par des dépôts multicouches ayant des propriétés complémentaires, comme par exemple une couche de siliciure anti-corrosion et une couche de sulfure de fer lubrifiante. Il est également possible de réaliser, à l'aide du procédé de l'invention, des couches composites de siliciure et de nitrure de fer pour augmenter la dureté ou adapter la composition de la surface pour favoriser l'adhésion céramique-métal et pour le cas de céramiques à base de silicium.

Les pièces métalliques obtenues par le présent procédé peuvent être utilisées notamment dans les industries mécaniques et les industries de transformation des aciers pour l'amélioration des propriétés de surface vis-à-vis de la corrosion, de la dureté, de la résistance à l'abrasion, de la passivation, de l'adhésion, du magnétisme, etc.

## Revendications

1. Procédé d'amélioration des propriétés superficielles d'une pièce métallique, notamment de sa dureté superficielle, comprenant les étapes suivantes:
a) on prépare la pièce à l'état propre ;
b) on chauffe la pièce dans un four sous atmosphère inerte, pouvant éventuellement contenir jusqu'à 20 % en volume d'hydrogène jusqu'à une température prédéterminée (Tₒ) ; puis
c) on injecte dans le four un mélange gazeux contenant un gaz inerte et un silane de formule SiₙH₂ₙ₊₂, la teneur volumique silane étant inférieure à 10 %, ledit procédé étant caractérisé en ce que la température prédéterminée (Tₒ) est comprise entre 800°C et 1100°C, que la pression totale du mélange gazeux est inférieure à 1000 Pa et qu'on forme une couche de diffusion contenant de 10 à 40 % de silicium en pourcentage atomique à la surface de la pièce.

2. Procédé selon la revendication 1, caractérisé en ce que la pièce est maintenue à la température Tₒ pendant une durée comprise entre 0,5 et 40 heures.

3. Procédé selon la revendication 2, caractérisé en ce que la pièce est maintenue à la température Tₒ pendant 2 à 10 heures.

4. Procédé selon l'une des revendications 1 à 3, caractérisé en ce que le débit du mélange gazeux par unité de volume du four est compris entre 1 et 10.

5. Procédé selon l'une quelconque des revendications précédentes, caractérisé en ce que la teneur volumique du silane dans le mélange gazeux est supérieure à 0,1 %.

6. Procédé selon l'une quelconque des revendications précédentes, caractérisé en ce que ledit mélange gazeux contient en outre de l'hydrogène en une teneur volumique inférieure à 20 %.

7. Procédé selon l'une quelconque des revendications précédentes, caractérisé en ce que ledit mélange gazeux contient en outre de l'hélium en une teneur volumique supérieure à 1 %.

8. Procédé selon l'une quelconque des revendications précédentes, caractérisé en ce que ladite pièce est en fer, en superalliage ou en acier.

9. Procédé selon la revendication 8, caractérisé en ce que ladite pièce est en acier, de préférence en acier au carbone ayant une teneur en carbone inférieure à 0,5 %.

10. Procédé selon l'une quelconque des revendications précédentes, caractérisé en ce que la température Tₒ est supérieure à 1000°C.

11. Procédé selon l'une quelconque des revendications précédentes, caractérisé en ce que la pression totale du mélange gazeux est inférieure à 500 Pa, de préférence comprise entre 300 et 500 Pa.

12. Procédé selon l'une des revendications 8 à 11, caractérisé en ce que la pièce est en acier contenant environ 0,4 % de carbone et que la température Tₒ est supérieure à 1000°C, de façon à former à la surface de la pièce une couche de diffusion de silicium d'épaisseur comprise entre 100 µm et 300 µm et de teneur en silicium variant entre 15 % et 30 % atomique.

13. Procédé selon l'une quelconque des revendications précédentes, caractérisé en ce que la teneur en silicium dans ladite couche de diffusion varie entre 15 % et 30 % atomique.

14. Utilisation du procédé selon l'une des revendications 1 à 14 pour former à la surface de ladite pièce une couche de diffusion de silicium d'épaisseur comprise entre 100 µm et 300 µm.

## Patentansprüche

1. Verfahren zur Verbesserung von Oberflächeneigenschaften eines metallischen Teiles, insbesondere von seiner Oberflächenhärte, welches die folgenden Schritte enthält:
a) Man bereitet das Stück in einen sauberen Zustand auf;
b) man erhitzt das Stück in einem Ofen unter inerter Atmosphäre, welche gegebenenfalls bis 20 Vol.- % Wasserstoff enthalten kann, bis auf eine vorbestimmte Temperatur (T₀); dann
c) läßt man in den Ofen ein Gasgemisch ein, welches ein inertes Gas und ein Silan der Formel SiₙH₂ₙ₊₂ enthält, wobei der Volumengehalt an Silan geringer als 10 % sei, besagtes Verfahren ist dadurch gekennzeichnet, daß die vorbestimmte Temperatur (T₀) sich zwischen 800° C und 1.100° C befindet, daß der Gesamtdruck der Gasmischung geringer als 1000 Pa ist und daß man eine Diffusionsschicht ausbildet, welche auf der Oberfläche des Teiles 10 bis 40 % des Siliziums in atomarem Prozentgehalt enthält.

2. Verfahren nach Anspruch 1, dadurch gekennzeichnet, daß das Teil auf der Temperatur T₀ während einer Zeitdauer zwischen 0,5 und 40 Stunden gehalten wird.

3. Verfahren nach Anspruch 2, dadurch gekennzeichnet, daß das Teil auf der Temperatur T₀ während 2 bis 10 Stunden gehalten wird.

4. Verfahren nach einem der Ansprüche 1 bis 3, dadurch gekennzeichnet, daß der Gasgemischmassenstrom je Volumeneinheit des Ofens zwischen 1 und 10 enthalten ist.

5. Verfahren nach einem der vorhergehenden Ansprüche, dadurch gekennzeichnet, daß der Volumengehalt an Silan in der Gasmischung größer als 0,1 % ist.

6. Verfahren nach einem der vorhergehenden Ansprüche, dadurch gekennzeichnet, daß außerdem besagte Gasmischung Wasserstoff mit einem Volumengehalt geringer als 20 % enthält.

7. Verfahren nach einem der vorhergehenden Ansprüche, dadurch gekennzeichnet, daß besagte Gasmischung außerdem Helium mit einem Volumengehalt oberhalb von einem Prozent enthält.

8. Verfahren nach einem der vorhergehenden Ansprüche, dadurch gekennzeichnet, daß besagtes Teil aus Eisen, aus einer Superlegierung oder aus Stahl ist.

9. Verfahren nach Anspruch 8, dadurch gekennzeichnet, daß besagtes Teil aus Stahl ist, bevorzugt aus Kohlenstoffstahl, welcher einen Kohlenstoffgehalt niedriger als 0,5 % hat.

10. Verfahren nach einem der vorhergehenden Ansprüche, dadurch gekennzeichnet, daß die Temperatur T₀ größer als 1000° C ist.

11. Verfahren nach einem der vorhergehenden Ansprüche, dadurch gekennzeichnet, daß der Gesamtdruck der Gasmischung niedriger als 500 Pa ist, bevorzugt zwischen 300 und 500 Pa ist.

12. Verfahren nach einem der Ansprüche 8 bis 11, dadurch gekennzeichnet, daß das Teil aus Stahl ist, welches ungefähr 0,4 % Kohlenstoff enthält, und das die Temperatur T₀ größer als 1000° C ist, um auf der Oberfläche des Teiles eine Diffusionsschicht einer Siliziumdicke zwischen 100 µm und 300 µm auszubilden und mit einem Siliziumgehalt, welcher zwischen 15 und 30 Atom-% variiert.

13. Verfahren nach einem der vorhergehenden Ansprüche, dadurch gekennzeichnet, daß der Siliziumgehalt in besagter Diffusionsschicht zwischen 15 und 30 Atom- % variiert.

14. Anwendung des Verfahrens nach einem der Ansprüche 1 bis 13 zur Ausbildung einer Diffusionsschicht einer Siliziumdicke, welche zwischen 100 µm und 300 µm beträgt, an der Oberfläche des besagten Teiles.

## Claims

1. Method of improving the surface properties of a metallic component, especially its surface hardness, comprising the following steps:
a) the component is prepared, in the clean state;
b) the component is heated in a furnace under an inert atmosphere, which may optionally contain up to 20% by volume of hydrogen, up to a preset temperature (Tₒ); and then
c) a gas mixture containing an inert gas and a silane of formula SiₙH₂ₙ₊₂, the volume content of silane being less than 10%, is injected into the furnace, the said method being characterized in that the preset temperature (Tₒ) is between 800°C and 1100°C, in that the total pressure of the gas mixture is less than 1000 Pa and in that a diffusion layer containing from 10 to 40% of silicon, in atom per cent, is formed on the surface of the component.

2. Method according to Claim 1, characterized in that the component is held at the temperature Tₒ for a period of between 0.5 and 40 hours.

3. Method according to Claim 2, characterized in that the component is held at the temperature Tₒ for 2 to 10 hours.

4. Method according to one of Claims 1 to 3, characterized in that the flow rate of the gas mixture per unit volume of the furnace is between 1 and 10.

5. Method according to any one of the preceding claims, characterized in that the volume content of the silane in the gas mixture is greater than 0.1%.

6. Method according to any one of the preceding claims, characterized in that the said gas mixture furthermore contains hydrogen in a volume content of less than 20%.

7. Method according to any one of the preceding claims, characterized in that the said gas mixture furthermore contains helium in a volume content of greater than 1%.

8. Method according to any one of the preceding claims, characterized in that the said component is made of iron, of superalloy or of steel.

9. Method according to Claim 8, characterized in that the said component is made of steel, preferably made of carbon steel having a carbon content of less than 0.5%.

10. Method according to any one of the preceding claims, characterized in that the temperature Tₒ is greater than 1000°C.

11. Method according to any one of the preceding claims, characterized in that the total pressure of the gas mixture is less than 500 Pa, preferably between 300 and 500 Pa.

12. Method according to one of Claims 8 to 11, characterized in that the component is made of steel containing approximately 0.4% of carbon and in that the temperature Tₒ is greater than 1000°C, so as to form on the surface of the component a silicon diffusion layer of thickness between 100 µm and 300 µm and of silicon content varying between 15 at.% and 30 at.%.

13. Method according to any one of the preceding claims, characterized in that the silicon content in the said diffusion layer varies between 15 at.% and 30 at.%.

14. Use of the method according to one of Claims 1 to 14 in order to form on the surface of the said component a silicon diffusion layer of thickness between 100 µm and 300 µm.
